# EUROPÄISCHE PATENTSCHRIFT

(11) **EP 1 941 953 B1**
(45) Veröffentlichungstag und Bekanntmachung des Hinweises auf die Patenterteilung: **16.03.2011**
(21) Anmeldenummer: 07450179.2
(22) Anmeldetag: 09.10.2007
(51) Int. Cl.: B21C 23/00, C22F 1/06

(54) **Verfahren zum Fliesspressen von Magnesium-Knetlegierungen und derart hergestellter Gegenstand**
Method for impact extrusion of magnesium forgeable alloys and workpiece manufactured thereby
Procédé destiné à l'extrusion d'alliages corroyés de magnésium et pièce fabriquée avec ce procédé

(30) Priorität: 09.10.2006 AT 16772006
(43) Veröffentlichungstag der Anmeldung: 09.07.2008
(73) Patentinhaber: Neuman Aluminium Fliesspresswerk GmbH, 3182 Marktl, Lilienfeld (AT)
(72) Erfinder: Willdonner, Johann, Ing., 3192 Hohenberg (AT)
(74) Vertreter: Wildhack & Jellinek

(56) Entgegenhaltungen:
- EP-A- 1 295 957
- EP-A- 1 574 590
- WO-A-2005/084845
- DE-A1- 10 051 525
- DE-A1- 10 230 553
- DE-A1- 19 915 276
- DE-B- 1 119 806
- US-A1- 2004 040 635
- KÜHLEIN F O RIEMELMOSER M ET AL: "Verbesserung des Umformvermögens von Magnesiumlegierungen" ASMET FORUM 2006, 25. - 26. MAI 2006 LEOBEN,, 22. Mai 2006 (2006-05-22), Seite 2pp, XP009100553

## Beschreibung

Die Erfindung betrifft ein Verfahren zur Herstellung von Gegenständen aus Magnesium, insbesondere aus Magnesium-Knetlegierungen.

Weiters bezieht sich die Erfindung auf Gegenstände aus vorgenannten Legierungen.

Das Umformvermögen eines Werkstoffes wird allgemein von vielen Faktoren beeinflusst: den Werkstoffeigenschaften (Kristallgitter, chemische Zusammensetzung, Gefügezustand, Anisotropie), den thermodynamischen Bedingungen (thermisch aktivierte Prozesse, Umformgeschwindigkeit), dem Umformverhalten (Reibung, Geometrie der Umformzone, Werkzeuggeometrie, Umformgeschichte) und dem Spannungszustand bei der Umformung.

Magnesiumlegierungen sind aufgrund ihrer hexagonalen Gitterstruktur bei Raumtemperatur nur sehr bedingt umformbar. Metallen mit hexagonaler Gitterstruktur steht bei Raumtemperatur nur ein Gleitsystem (Gleiten in der Basisebene), sowie Zwillingsbildung für eine plastische Verformung zur Verfügung, im Gegensatz zu Metallen mit kubisch-flächenzentrierter Gitterstruktur mit 5 unabhängigen Gleitsystemen. Erst bei einer Temperatur über 225°C werden weitere pyramidale Gleitebenen aktiviert.

H.-W. Wagener ["Deep drawing and impact extrusion of magnesium alloys at room temperature", Advanced Engineering Materials 2003, 5, No. 4 und "Fließpressen von Magnesium-Knet- und Gusslegierungen", Blech, Rohre, Profile, UTF Science I/2002] versuchte bei Fließpressexperimenten mit Magnesiumlegierungen das geringe Umformvermögen durch Vergrößerung des hydrostatischen Druckanteiles zu kompensieren. Die Druckspannungsüberlagerung wird durch die Verwendung eines geschlossenen Werkzeuges mit nicht hinterdrehten Matrizen bzw. nicht hinterdrehten Stempeln (Vorwärts-Fließpressen) erreicht. Während der Umformung wirken entgegen der Fließpressrichtung ein oder zwei kraftbeaufschlagte Stempel. Versuche bei Raumtemperatur mit ZK60A mittels Voll-Vorwärts-Fließpressens mit Gegendruck liefern kein befriedigendes Ergebnis. Aber eine Erhöhung der Probentemperatur auf 250°C - 400°C führt auch bei nicht erwärmten Werkzeugen zu fehlerfreien Werkstücke. Aufgrund der begrenzten Duktilität der untersuchten Legierungen (AE42HP, AM20HP, AM70HP, AZ91HP, AZ31B, AZ80, ZK60A) ist ein rissfreies Vorwärts-Fließpressen mit Gegendruck nur bedingt möglich. Durch das Voll-Vorwärts-Fließpressen mit Gegendruck können einwandfreie Werkstücke nur mit erhöhtem Gegendruck oder bei höheren Umformtemperaturen erzielt werden.

Bei einer Herstellung von Halbzeug aus einer Magnesiumlegierung oder daraus oder damit hergestellten Bauteil durch Warmstrangpressen ist es gemäß EP 1 295 957 A legierungstechnisch mittels Zirkongehalten oder Seltene Erden-Konzentrationen von 0.1 bis 10 Gew.-% möglich, dem Werkstoff erhöhte Duktilität und möglichst auch erhöhte Energieaufnahme, Druck- bzw. Zugfestigkeit und Zähigkeit zu vermitteln.

*Es wurde auch berichtet (Kühlein R*.*O*. *Riemelmoser M et al "Verbesserung des Umformvermögens von Magnesiumlegierungen" ASMET FORUM 2006), dass neue mikrolegierte einphasige Magnesiumlegierungen ein besonders feines Korn aufweisen und dass durch diese legierungstechnische Maßnahme ein Kaltfließpressen ermöglicht wird.*

Die Erfindung setzt sich zum Ziel, ein Verfahren anzugeben, mittels welchem Gegenstände aus Magnesium, insbesondere Magnesium-Knetlegierungen fehlerfrei bei niedrigen Temperaturen fließgepresst werden können.

Eine weitere Aufgabe der Erfindung ist die Schaffung eines *Gegenstandes, hergestellt nach* dem erfindungsgemäßen Verfahren durch *F*/*ießpressen* aus Magnesium, insbesondere Magnesium-Knetlegierungen, *mittels eines Werkzeuges.*

Das Ziel wird bei einem Verfahren der eingangs genannten Art erreicht, indem in *ersten Schritt aus einem Gussbolzen durch einen Warm-Umformprozess wie Strangpressen mit einem Umform- bzw. Pressverhältnis von größer als 1:20 ein Halbzeug hergestellt wird, aus welchem in einem zweiten Schritt Fließpressbutzen quer zur Umformrichtung des Halbzeuges entnommen und gefertigt werden, und diese in einem dritten Schritt mit hexagonaler Gitterstruktur des Werkstoffes, bei einer Temperatur von unter 200°C zu Gegenständen, insbesondere zu einseitig offenen Hohlkörpern fließgepresst werden.*

Für den Fachmann überraschend hat sich gezeigt, dass Magnesium oder eine Magnesium-Knetlegierung, wenn dieses (diese) im ersten Schritt einer *Warm*Verformung, insbesondere einer Warmumformung *durch Strangpressen,* mit einem *Umform- bzw. Pressverhältnis* von größer 1:20 unterworfen wird, in der Folge *quer zur Umformrichtung des Halbzeuges* durch Fließpressen bei einer Temperatur von unter 200°C , also im Bereich einer hexagonalen Atomstruktur umformbar ist. Die durch die Erfindung erreichten Vorteile sind eine wesentlich einfachere und wirtschaftliche Fertigung der Gegenstände sowie eine verbesserte Güte der Teile. Wenn, wie erfindungsgemäß vorgesehen ist, im zweiten Schritt des erfindungsgemäßen Verfahrens die Fließpressbutzen quer zur Umformrichtung des Halbzeuges entnommen werden, so ergibt sich daraus ein verbesserter Materialfluss beim Fließpressen.

Dieser vorgenannte Effekt kann weiter verstärkt werden, wenn im dritten Schritt des Verfahrens die Butzen senkrecht zur Verformungsrichtung des Halbzeuges fließgepresst werden.

Als besonders vorteilhaft wurde erkannt, wenn im ersten Schritt des erfindungsgemäßen Verfahrens eine Mikrostruktur des Werkstoffgefüges quer zur Umformrichtung mit einer Korngröße von weniger als 20µm eingestellt wird. Ein Fachmann kann mittels seines Wissens einen entsprechenden Umformgrad des Gussbolzens und/oder durch eine Wärmebehandlung die erfindungsgemäße Werkstoffstruktur vorsehen.

Wenn gemäß einer Variante der Erfindung durch Zusatz von mindestens einem Element aus der Gruppe Zink (Zn), Mangan (Mn), Calcium (Ca), Silicium (Si), Antimon (Sb), Silber (Ag) zum Magnesium bei der Herstellung des Gussbolzens eine Magnesiumlegierung erstellt und/oder durch Zusatz von Zirconium (Zr) bis zu 2.0 Gew.-% eine Kornfeinung der Mikrostruktur des Werkstoffes vorgenommen wird, können besonders günstige Eigenschaften und/oder eine wirksame Feinkornstruktur des Werkstoffes erreicht werden, was sich höchst vorteilhaft auf die Fließpressbedingungen beim dritten Schritt des Verfahrens auswirken und die Güte auch kompliziert geformter und dünnwandiger Gegenstände verbessern kann.

Verfahrenstechnisch, aber auch wirtschaftlich hat es sich als besonders günstig erwiesen, wenn im dritten Schritt die Butzen schmiermittelfrei fließgepresst werden. Diese Erkenntnis war besonders überraschend für einen Fachmann auf dem Gebiete des Fließpressens von Leichtmetallen.

Wenn nach der Erfindung die geometrische Form der Fließpressbutzen insbesondere im Kantenbereich der Form der Werkzeuge angepasst wird, können die Bedingungen für ein Fließen des Werkstoffs und insbesondere die Randbereiche der Gegenstände in ihrer Güte verbessert werden.

Produktionstechnische Vorteile, aber auch hohe Wirtschaftlichkeit sind gegeben, wenn gemäß der Erfindung die Butzen mit Raumtemperatur (RT) in das Werkzeug eingebracht und fließgepresst werden.

Für besondere Formate der herzustellenden Gegenstände und gegebenenfalls für eine Erhöhung der Zähigkeit der Werkzeuge kann auch vorgesehen sein, dass im dritten Schritt ein Fließpressen des Butzens mit Werkzeugen erfolgt, die eine erhöhte Temperatur, jedoch von höchstens 200°C, aufweisen.

Die weitere Aufgabe der Erfindung *wird mit einem Gegenstand aus einer Magnesium-Knetiegierung, hergestellt durch das erfindungsgemäße Verfahren, mit einer Wandstärke im Bereich von 0.1 bis* 13.6mm, *vorzugsweise von 0.5mm und geringer, hergestellt nach dem Fließpressverfahren aus Pressbutzen mit hexagonater Gitterstruktur des Werkstoffes bzw. mit einer Temperatur von unter 200°C mittels eines Werkzeuges, bestehend im Wesentlichen aus einer Matrize und einem zu dieser relativ bewegbaren Pressstempel, welcher nach dem vorderen Formgebungsbereich eine koaxiale Hinterdrehung aufweist, gelöst.*

Durch diese Werkzeuggeometrie kann das Fließen des Werkstoffes im Spalt vorteilhaft verbessert werden.

Anhand von Beispielen aus den Entwicklungen soll die Erfindung näher erläutert werden.

Das verwendete Probematerial wies die nachfolgend angeführte, chemische Zusammensetzung auf:

| | | | | |
|---|---|---|---|---|
| Werkstoff | Zn | Mn | Zr | Mg und Verunreinigungen |
| ZK31 | 3.0 | | 1.0 | Rest |
| ZM21 | 2.0 | 1.0 | | Rest |

Stranggussbolzen aus ZM21 (Korngröße ca. 1 **-** 2mm) und aus ZK31 (Korngröße ca. 80µm) wurden mit unterschiedlichem Pressverhältnis (1:5, 1:9, 1:14, 1:20, 1:26) stranggepresst.

Die metallographische Untersuchung des stranggepressten Vormaterials ergab, dass die Pressverhältnisse 1:5 und 1:9 zu gering sind, um eine vollständige Durchknetung zu erreichen.

Strangpressen mit einem Pressverhältnis von 1:20, insbesondere von 1:26 führt hingegen zu einer deutlichen Reduzierung der Korngröße. Die Gefügeausbildungen des Gusszustandes und des stranggepressten Materials (Pressverhältnis PV = 1:26) sind in den Fig. 1a - 1d dargestellt. Die Fig. 1 a zeigt ein Schliffbild einer Guss-Probe der Legierung ZM21 mit einem dendritischen Gefüge mit Korngrößen von 1 - 2mm. Durch Strangpressen mit einer Pressrate von 1:26 wird eine Reduktion der Korngrößen auf < 200µm erzielt (Fig. 1 b). Die Fig. 1c veranschaulicht das Schliffbild einer Gussprobe der Legierung ZK31, die im Ausgangszustand eine mittlere Korngröße von 80µm aufweist. Durch Strangpressen mit einer Pressrate von 1:26 wurde die Korngröße auf < 30µm reduziert. (Fig. 1d).

ZM21 und ZK31 Strangpressprofile mit einem Pressverhältnis von 1:9 und 1:14 wurden gewalzt bzw. geschmiedet und wärmebehandelt.

Aus Gussblöcken mit einem Durchmesser von 109mm wurde Vormaterial der Legierungen ZM21 und ZK312 mit einem Pressverhältnis von 1:9 stranggepresst und in der Folge zu Platten mit einer Dicke von 22mm gewalzt. Die Walzplatten wurden anschließend bei 350°C eine Stunde wärmebehandelt. Die Butzen für die Fließpressversuche wurden den Walzplatten senkrecht zur Walzrichtung entnommen.

Mit einem Pressverhältnis von 1:9 und 1:14 stranggepresste Profile aus ZM21 und ZK31 wurden durch Schmieden weiter umgeformt. Die ZM21 Profile wurden vor dem Schmieden auf 390°C und die ZK31 Profile auf 450°C aufgewärmt. Die Korngrößenverteilung der geschmiedeten ZM21 Profile war wegen des geringen Pressverhältnisses inhomogen.

Bei ZK31 mit einem Pressverhältnis von 1:14 ist die Korngrößenverteilung nach dem Schmieden signifikant homogener als beim ZM21. Die geschmiedeten Profile wurden anschließend bei 375°C eine Stunde wärmebehandelt. Die Butzen für die Fließpressrichtung wurden den Schmiedeproben senkrecht zur Schmiederichtung entnommen.

Vorerst erfolgte mit einer hydraulischen 100t Presse sowie einer 600t Kniehelbelpresse im Temperaturbereich 300°C - 120°C aus dem ZM21- und ZK31-Vormaterial ein Fließpressen von becherartigen Teilen mit einer Wandstärke von 3.6mm und einer Schenkellänge von 20mm. Bis zu einer Temperatur von 150°C konnten durchwegs Gutteile hergestellt werden. Fließpressversuche bei 100 °C waren in dieser Versuchsreihe bei keiner Legierung erfolgreich.

Die metallographische Untersuchung der Fließpressteile ergab, dass im kritischen Umformungsbereich am Becherboden bei höheren Temperaturen (T > 150°C) und hohem Pressverhältnis der Fließlinienverlauf nahezu parallel zur Fließpressrichtung verläuft. Bei Fließpressversuchen bei niedrigen Temperaturen bzw. geringerem Pressverhältnis des Vormaterials kommt es in dieser Zone zu einer Verwerfung und infolgedessen auch zur Rissbildung.

Durch eine Verbesserung der Gefügestruktur erbrachten die Fließpressversuche mit einer Wandstärke von 1.5mm und 90mm Schenkellänge bei Verwendung der Legierung ZK31 mit einen Werkzeug gemäß Fig. 2 durchwegs einwandfreie Teile. Bei der Legierung ZM21 traten am Becherrand vereinzelt kleine Risse auf.

Um eine weitere Verbesserung der Umformbarkeit zu erzielen, wurden, aufbauend auf den Erkenntnissen der ersten Versuche, die Geometrien der Fließpresswerkzeuge modifiziert. Die Fig. 3 zeigt ein solches, für das Fließpressen von Magnesium optimiertes Werkzeug mit einer Hinterdrehung im Bereich B.

Die nächsten Versuche wurden mit diesem optimierten Werkzeug durchgeführt, wobei Muster mit Wandstärken von 1.5mm, 0.7mm, 0.5mm, 0.35mm sowie 0.25mm gepresst wurden.

Das Werkzeug wurde durch spezielle Heizelemente in der Matrize, als auch im Stempel auf eine Temperatur von unter 200°C aufgeheizt. Bei diesen Versuchen wurde auch das Vormaterial (Magnesium) auf eine Temperatur von unter 200°C vorgewärmt.

Da der Prozess des stabilen Butzenvorwärmens mit ca. 200°C in der Serienproduktion eine technische Herausforderung darstellt und zusätzliche, beträchtliche Produktionskosten verursacht, war es auch ein Ziel der vorliegenden Erfindung, Magnesium wie Aluminium bei Raumtemperatur umzuformen. Hierzu wurde bei den Versuchen mit 0.5mm Wandstärke die Butzenvorwärmtemperatur kontinuierlich gesenkt, bis es gelungen ist die Legierung ZK31 auch bei Raumtemperatur mit vorgeheizten Werkzeugen zu verpressen.

In der letzten Versuchsreihe erfolgte bei Einzelteilen die Herstellung von Bechern mit einer Wandstärke von 0.35mm in einer fehlerfreien Umformung bei Raumtemperatur.

## Patentansprüche

1. Verfahren zur Herstellung von Gegenständen aus Magnesium, insbesondere Magnesium-Knetlegierungen, durch Fließpressen, wobei in einem ersten Schritt aus einem Gussbolzen durch einen Warm-Umformprozess wie Strangpressen mit einem Umform- bzw. Pressverhältnis von größer als 1:20 ein Halbzeug hergestellt wird, aus welchem in einem zweiten Schritt Fließpressbutzen *quer zur Umformrichtung des Halbzeuges entnommen und* gefertigt werden, und diese in einem dritten Schritt mit hexagonaler Gitterstruktur des Werkstoffes, bei einer Temperatur von unter 200°C zu Gegenständen, insbesondere zu einseitig offenen Hohlkörpern fließgepresst werden.

2. Verfahren nach Ansprüche 1, wobei im dritten Schritt die Butzen senkrecht zur Verformungsrichtung vom Halbzeug fließgepresst werden.

3. Verfahren nach einem der Ansprüche 1 oder 2, wobei im ersten Schritt eine Mikrostruktur des Werkstoffes quer zur Umformrichtung mit einer Korngröße von weniger als 20µm eingestellt wird.

4. Verfahren nach einem der Ansprüche 1 bis 3, wobei durch Zusatz von mindestens einem Element aus der Gruppe Zink (Zn), Mangan (Mn), Calcium (Ca), Silizium (Si), Antimon (Sb), Silber (Ag) zum Magnesium bei der Herstellung des Gussbolzens eine Magnesiumlegierung erstellt und/oder durch Zusatz von Zirconium (Zr) bis 2.0 Gew.-% eine Kornfeinung der Mikrostruktur des Werkstoffes vorgenommen wird.

5. Verfahren nach einem der Ansprüche 1 bis 4, wobei im dritten Schritt die Butzen schmiermittelfrei fließgepresst, insbesondere rückwärts-fließgepresst werden.

6. Verfahren nach einem der Ansprüche 1 bis 5, wobei die geometrische Form der Fließpressbutzen, insbesondere im Kantenbereich der Form der Werkzeuge angepasst wird.

7. Verfahren nach einem der Ansprüche 1 bis 6, wobei die Butzen im dritten Schritt mit Raumtemperatur (RT) in das Werkzeug eingebracht und fließgepresst werden.

8. Verfahren nach einem der Ansprüche 1 bis 7, wobei im dritten Schritt ein Fließpressen des Butzens mit Werkzeugen erfolgt, die eine erhöhte Temperatur, jedoch von höchstens 200°C, aufweisen.

9. Gegenstand aus einer Magnesium-Knetlegierung, hergestellt durch ein Verfahren nach einem des Ansprüche 1 bis 8, mit einer Wandstärke im Bereich von 0.1 - 13.6mm, vorzugsweise von 0,5mm und geringer, hergestellt nach dem Fließpressverfahren aus Pressbutzen mit hexagonaler Gitterstruktur des Werkstoffes bzw. mit einer Temperatur von unter 200°C, mittels eines Werkzeuges, bestehend im Wesentlichen aus einer Matrize und einem zu dieser relativ bewegbaren Pressstempel, welcher nach dem vorderen Formgebungsbereich eine koaxiale Hinterdrehung aufweist.

## Claims

1. A method for manufacturing work-pieces of magnesium, particularly forgeable magnesium alloys, by impact extrusion, wherein in a first step a semi-finished material is produced from a cast bolt by a hot transformation procedure, such as extrusion, with a transformation or pressing ratio greater than 1:20, from which, in a second step, extrusion moulded bunches are taken transversely to the transformation direction of the semi-finished material and produced, and these, in a third step, are extrusion moulded with a hexagonal lattice structure of the material at a temperature of below 200°C into work-pieces, particularly into unilaterally open hollow bodies.

2. Method according to claim 1, wherein in the third step bunches are extrusion moulded perpendicularly to the deformation direction of the semi-finished material.

3. Method according to claim 1 or 2, wherein in the first step a micro-structure of the material is adjusted transversely to the transformation direction with a grain size of less than 20µm.

4. Method according to any of claims 1 to 3, wherein, by adding at least one element of the group of zinc (Zn), manganese (Mn), calcium (Ca), silicon (Si), antimony (Sb), silver (Ag) to the magnesium, when producing a cast bolt, a magnesium alloy is provided and/or by adding zirconium (Zr) up to 2.0 % by weight, grain refining of the micro-structure of the material is effected.

5. Method according to any of claims 1 to 4, wherein in the third step bunches are extrusion moulded free of any lubricant, in particular are backward extruded.

6. Method according to any of claims 1 to 5, wherein the geometric shape of the extrusion moulded bunches, particularly in the edge region, are adapted to the shape of the tool.

7. Method according to any of claims 1 to 6, wherein in the third step bunches are introduced into the tool at room temperature (RT) and are extrusion moulded.

8. Method according to any of claims 1 to 7, wherein in the third step extrusion moulding of the bunch is effected using tools, which have an elevated temperature, but of 200°C in maximum.

9. Work-piece of a forgeable magnesium alloy, produced by a method according to any of claims 1 to 8, having a wall thickness in the range of 0.1 - 13.6mm, preferably of 0.5mm or less, produced according to the extrusion moulding method from extrusion bunches having a hexagonal lattice structure of the material or at a temperature of below 200°C, by means of a tool consisting substantially of a female mould and a pressure ram movable relative to it, which after the forward shaping region comprises a coaxial backing-off.

## Revendications

1. Procédé pour produire des pièces de magnésium, particulièrement d'alliages corroyés de magnésium, par une extrusion, dans laquelle, dans une première étape, un produit demi-fini est fabriqué d'un boulon de fonte par une transformation à chaud, comme par extrusion, ayant un taux de transformation ou d'extrusion plus grand que 1:20, duquel, dans une deuxième étape, des pastilles d'extrusion sont pris transversalement à la direction de transformation du produit demi-fini et sont fabriquées, et ceux-ci, dans une troisième étape avec une structure réticulaire hexagonale du matériau, sont extrudées aux pièces, particulièrement aux corps creux, ouverts à un côté, à une température au dessous de 200°C.

2. Procédé selon la revendication 1, dans lequel dans la troisième étape les pastilles sont extrudées perpendiculairement à la direction de déformation du produit demi-fini.

3. Procédé selon une quelconque des revendications 1 ou 2, dans lequel dans la première étape, on ajuste une microstructure du matériau transversalement à la direction de transformation avec une grosseur de grain de moins de 20µm.

4. Procédé selon une quelconque des revendications 1 à 3, dans lequel on élabore un alliage de magnésium par addition d'au moins un élément de la groupe de zinc (Zn), de manganèse (Mn), de calcium (Ca), de silicium (Si), d'antimoine (Sb), d'argent (Ag) au magnésium lors de la production du boulon de fonte et/ou que l'on réalise un affinement du grain de la microstructure du matériau par addition de zirconium (Zr) jusqu'à 2,0 % en poids.

5. Procédé selon une quelconque des revendications 1 à 4, dans lequel dans la troisième étape les pastilles sont extrudées sans un lubrifiant, et en particulier sont extrudées en arrière.

6. Procédé selon une quelconque des revendications 1 à 5, dans lequel la forme géométrique des pastilles d'extrusion, particulièrement dans la zone des arêtes, est adaptée à la forme des outils.

7. Procédé selon une quelconque des revendications 1 à 6, dans lequel dans la troisième étape les pastilles sont introduites dans l'outil à une température ambiante (RT) et sont extrudées.

8. Procédé selon une quelconque des revendications 1 à 7, dans lequel dans la troisième étape une extrusion de la pastille est effectuée avec des outils, qui ont une température élevée, mais de 200°C en maximum.

9. Pièce d'un alliage corroyé de magnésium, produite par un procédé selon une quelconque des revendications 1 à 8, ayant une épaisseur de paroi dans la gamme de 0,1 - 13,6mm, de préférence de 0,5mm et moins, produite selon le procédé d'extrusion à partir des pastilles d'extrusion ayant une structure réticulaire hexagonale du matériau ou avec une température de moins de 200°C, au moyen d'un outil, qui consiste sensiblement d'une étampe inférieure et un plateau de compression mobile relativement à celle-ci, qui comprend après une zone de façonnement frontale un tournage coaxial à dépouille.
